# EUROPÄISCHE PATENTSCHRIFT

(11) **EP 3 337 879 B1**
(45) Veröffentlichungstag und Bekanntmachung des Hinweises auf die Patenterteilung: **17.11.2021**
(21) Anmeldenummer: 16754263.8
(22) Anmeldetag: 16.08.2016
(51) Int. Cl.: C10M 105/54

(54) **SCHMIERFETTZUSAMMENSETZUNGEN**
LUBRICATION GREASE COMPOSITIONS
COMPOSITIONS DE GRAISSE DE LUBRIFICATION

(30) Priorität: 20.08.2015 EP 15181667
(43) Veröffentlichungstag der Anmeldung: 27.06.2018
(73) Patentinhaber: Setral Chemie GMBH, 82402 Seeshaupt (DE)
(72) Erfinder: KLING, Rachel, 67310 Dahlenheim (FR); GRECHIN, Alexander, 82402 Seeshaupt (DE); FISIC, Bernard, 80689 München (DE); HENSEL, Karl-Heinz, 82402 Seeshaupt (DE)
(74) Vertreter: Reitstötter Kinzebach
(86) Internationale Anmeldenummer: PCT/EP2016/069423
(87) Internationale Veröffentlichungsnummer: WO 2017/029287

(56) Entgegenhaltungen:
- EP-A1- 0 648 832
- WO-A1-97/47710
- US-A1- 2008 167 208

## Beschreibung

Die vorliegende Erfindung betrifft Schmierfettzusammensetzungen, die insbesondere als Hochtemperaturschmierfette geeignet sind und für Schmierungen in Ofensystemen, Trocknern, Geschirrspülern, Elektromotoren oder Ventilatoren Anwendung finden.

Schmierfette enthalten im Allgemeinen ein Verdickungsmittel, das in einem Grundöl gelöst oder dispergiert ist, wobei häufig Dispergiermittel zur besseren und stabileren Verteilung des Verdickungsmittels zur Anwendung kommen. Das Verdickungsmittel dient zur Einstellung der gewünschten Konsistenz, wobei eine Vielzahl anorganischer und organischer Verbindungen eingesetzt wird.

Als Grundöl dienen Mineralöle und synthetische Öle. Häufig verwendet man perfluorierte Polyalkylether (PFPE), d.h. fluorierte synthetische Öle mit guten Schmiereigenschaften, die chemisch nicht reaktiv, hochtemperaturstabil und daher nicht toxisch sind (siehe z.B. "Synthetics, Mineral Oils and Bio-Based Lubricants", Leslie R. Rudnick Ed., Taylor & Francis, CRC Press, 2006). So beschreibt die WO 97/47710 Schmierfettzusammensetzungen, die als Grundöl ein Gemisch aus einem Kohlenwasserstofföl und einem perfluorierten Polyalkyletheröl (PFPE) und ein Verdickungsmittel auf Basis einer Diharnstoffverbindung enthalten. Die Zusammensetzung kann auch Polytetrafluorethylen (PTFE) und übliche Additive enthalten.

Die EP 657 524 beschreibt Schmierfettzusammensetzungen, die ein Mineralöl und/oder ein synthetisches Öl auf hydrierter Basis, ein perfluoriertes Polyalkyletheröl und als Verdickungsmittel PTFE enthalten.

Die DE 10 2004 021 812 A1 beschreibt ein Schmierfett, enthaltend ein Grundöl, ein Verdickungsmittel, insbesondere einen Polyharnstoff, und ein im Schmierfett verteiltes anorganisches Material, wie Siliciumdioxid.

Die WO 2008/154997 A1 beschreibt ein Schmierfett, enthaltend ein Grundöl, eine ionische Flüssigkeit, ein Verdickungsmittel und ein Additiv. Die ionische Flüssigkeit soll eine Erhöhung der Lebensdauer und Schmierwirkung des Schmierstoffes bewirken und zur Einstellung der Viskosität und der elektrischen Leitfähigkeit dienen.

Im höheren Temperaturbereich (200 °C bis über 600 °C) stoßen viele der bekannten Schmiermittel, wie beispielsweise polyfluorierte Verbindungen, an die Grenzen der

Materialbelastbarkeit und sind deshalb trotz hervorragender Gleit- und Schmiereigenschaften im höheren Temperaturbereich nicht mehr einsetzbar.

Die WO 2013/037456 beschreibt deshalb Hochtemperaturfette, die ein fluorfreies Grundöl, ein Verdickungsmittel, das PTFE sein kann, Additive und gegebenenfalls eine weitere fluorfreie Ölkomponente enthalten.

Die EP 1589291 A1 offenbart eine Ofenauszugsführung, welche Wälzkörper aufweist, die in einem Wälzkörperkäfig angeordnet sind. Dabei weisen der Wälzkörperkäfig und die Wälzkörper eine Schmierschicht auf, die einen Festschmierstoff, z.B. Graphit, Molybdänsulfid, Wolframdisulfid oder Bornitrid, umfasst und die in Form eines Lackes aufgebracht und eingebrannt wird

Die WO 2010/046456 A1 beschreibt eine Auszugsführung für einen Backofen, bei der die Laufbahnen der Auszugsführung mit Bornitrid und/oder einem Polysiloxan enthaltenden Schmiermittel geschmiert sind.

Die EP 648 832 A1 beschreibt Schmierfettzusammensetzungen, die ein fluoriertes Polymeröl, Bornitrid und gegebenenfalls feste fluorierte Polymere enthalten. Die Schmierfettzusammensetzungen sollen auch unter harschen Betriebsbedingungen gute Schmiereigenschaften besitzen.

Die US 2008/0167208 beschreibt Schmierfettzusammensetzungen, die ein Perfluorpolyetheröl mit einer kinematischen Viskosität von 50-1500 mm²/s bei 40 °C, gegebenenfalls ein Verdickungsmittel sowie weitere übliche Additive enthalten. Die Schmierfettzusammensetzungen sollen auch in Kontakt mit Graphit oder Molybdändisulfid bei höheren Temperaturen brauchbar sein.

PTFE-haltige Schmierfette bilden bei höheren Temperaturen giftige Dämpfe und werden zudem bei Reinigungsvorgängen durch Wasser relativ rasch ausgewaschen. PTFE-freie Schmierfette wiederum haben den Nachteil, dass sie durch Wasser noch rascher ausgewaschen werden als PTFE-haltige Schmierfette.

Der vorliegenden Erfindung liegt daher die Aufgabe zugrunde, Schmierfettzusammensetzungen mit verbesserter Wasserauswaschbarkeit zur Verfügung zu stellen. Außerdem sollen die Schmierfettzusammensetzungen verbesserte Temperaturstabilität aufweisen und eine längere Lebensdauer der Schmierung bei hohen Temperaturen bewirken.

Diese Aufgabe wird gelöst durch ein Schmierfettzusammensetzung, umfassend wenigstens ein hochviskoses, fluoriertes Öl, hexagonales Bornitrid und ein Bindemittel.

Die vorliegende Erfindung betrifft daher eine Schmierfettzusammensetzung, umfassend
(a) 50 - 96 Gew.-% wenigstens eines fluorierten Öls mit einer Viskosität von 500 bis 1500 mm²/s, vorzugsweise 500 bis 1100 mm²/s, bei 40°C, welches ausgewählt ist unter perfluorierten Polyalkyletherölen, perfluorierten Silikonölen und Mischungen davon;
(b) 0,9 - 20 Gew.-% Bornitrid und
(c) 3 ― 25 Gew.-% wenigstens eines Bindemittels, wobei das Bindemittel organisch modifizierter Bentonit oder ein Gemisch aus organisch modifiziertem Bentonit mit wenigstens einem weiteren Bindemittel ist, das ausgewählt ist unter Alkalimetallphosphaten, Aluminiumphosphaten, Alkalimetallsilikaten, Erdalkalimetallsilikaten, Aluminiumsilikaten, Erdalkalimetallcarbonaten, Siliziumdioxid, Titandioxid, Aluminiumoxid und Mischungen davon, wobei das weitere Bindemittel in einer Menge von 0,1 bis 50 Gew.-%, bezogen auf die Menge des organisch modifizierten Bentonits, enthalten ist.

Die kinematische Viskosität wird gemessen mit SVM 300 Viscometer, Anton Paar bei einer Temperatur von 40 °C.

Die Komponente (a) ist ausgewählt unter perfluorierten Polyalkyletherölen oder perfluorierten Silikonölen, und Mischungen davon.

Geeignete perfluorierte Polyalkyletheröle sind beispielsweise in der WO 97/47710 oder der EP 657 524 beschrieben.

Gemäß einer Ausführungsform entsprechen die perfluorierten Polyalkyletheröle der Formel:
A¹ ― [OCF₂]ₐ ― [OC₂F₄]_{b} ― [OC₃F₆]_{c} ― [OC₄F₈]_{d} ― [OCF₂CF(CF₃)]ₑ ― [OCF(CF₃)CF₂]_{f} ― A² worin
A¹ für -CF₃, -C₂F₅, oder -C₃F₇ steht;
A² für -OCF₃, -OC₂F₅, oder -OC₃F₇ steht;
a, b, c, d, e und f statistisch verteilt sind und für 0 oder eine ganze Zahl von 1 bis 200 stehen, wobei nicht alle gleichzeitig für 0 stehen können.

Gemäß einer weiteren Ausführungsform liegen e/a und f/a im Bereich von 20 bis 50 und b/a im Bereich von 0,5 bis 2.

Gemäß einer weiteren Ausführungsform stehen c und d für 0. Besonders bevorzugt sind die perfluorierten Polyalkylether aus den folgenden Einheiten aufgebaut:
- [OCF₂CF(CF₃)]ₑ oder
- [OCF₂]ₐ ― [OC₂F₄]_{b} oder
- [OCF_{2]a}― [OCF₂CF(CF₃)]ₑ
wobei e/a im Bereich von 20 bis 50 und b/a im Bereich von 0,5 bis 2 liegt.

Gemäß einer weiteren Ausführungsform entsprechen die perfluorierten Polyalkyletheröle der Formel:

CF₃ ― [OCF(CF₃)CF₂]_{f} ― [OCF₂]ₐ - [OCF₂CF(CF₃)]ₑ― OCF₃

worin a, e und f statistisch verteilt sind und für 0 oder eine ganze Zahl von 1 bis 200 stehen, wobei nicht alle gleichzeitig für 0 stehen können und e/a und f/a im Bereich von 20 bis 50 liegen.

Gemäß einer weiteren Ausführungsform entsprechen die perfluorierten Polyalkyletheröle der Formel:

T-O-[A-B]_{z}-[A-B']_{z'}-A-T' (I)

worin:
- A = -(X)ₐ-O-A'-(X')_{b}-worin A' für eine Perfluorpolyetherkette steht, die eine oder mehrere unter (CF₂O),
(CF₂CF₂O), (CF₂CF₂CF₂O) und (CF₂CF₂CF₂CF₂O) ausgewählte Wiederholungseinheiten und gegebenenfalls (CF(CF₃)O)-, (CF(CF₃)CF₂O)-, (CF₂CF(CF₃)O)-Einheiten umfaßt;
X und X' gleich oder voneinander verschieden sind und für -CF₂-, -CF₂CF₂- oder gegebenenfalls -CF(CF₃)- stehen;
a und b gleich oder voneinander verschieden sind und für ganze Zahlen mit einem Wert von 0 oder 1 stehen, mit der Maßgabe, dass bei dem an die Endgruppe T-O- gebundenen Block

A der Index a für 1 steht und bei dem an die Endgruppe T' gebundenen Block A der Index b für 0 steht;
- B für einen Block aus Einheiten steht, die sich von einem oder mehreren Olefinen der Formel (la), von denen mindestens eines radikalisch homopolymerisierbar ist, ableiten

   -[(CR₁R₂-CR₃R₄)ⱼ(CR₅Rₑ-CR₇R₈)_{j'}]- (Ia)
worin
j für eine ganze Zahl von 1 bis 5 steht,
j' für eine ganze Zahl von 0 bis 4 steht, mit der Maßgabe, daß (j+j') größer als 2 und kleiner als 5 ist;
R₁, R₂, R₃, R₄, R₅, R₆, R₇ und R₈ gleich oder voneinander verschieden sind und unter Halogen; H; C₁-C₆-(Per)halogenalkyl, wobei es sich bei dem Halogen um F und/oder Cl handelt; C₁-C₆-Alkyl, das gegebenenfalls Heteroatome enthält; und C₁C₆-Oxy(per)fluoralkyl ausgewählt sind;
z für eine ganze Zahl größer gleich 2 steht;
z' für 0 oder eine ganze Zahl steht;
wobei z und z' einen solchen Wert haben, dass das zahlenmittlere Molekulargewicht des Polymers der Formel (I) im Bereich von 500-500.000 liegt;
B' für einen Block steht, der sich von einem oder mehreren Olefinen der Formel (la) ableitet,
wobei aber mindestens einer der Substituenten R₁ bis R₈ anders ist als in Block B, wobei (j+j') größer gleich 2 und kleiner 5 ist;
die Endgruppen T und T' gleich oder voneinander verschieden sind und für Perfluoralkylgruppen mit 1 bis 3 Kohlenstoffatomen, wobei ein Fluoratom durch ein Chlor-oder Wasserstoffatom ersetzt sein kann; oder nichtfluorierte C₁-C₆-Alkylgruppen stehen.

Diese Polyetheröle sind in der EP 2 089 443 beschrieben.

In einer Ausführungsform kann die Komponente (a) zusätzlich ein nicht-fluoriertes Öl umfassen, insbesondere ein Mineralöl. Das nicht-fluorierte Öl ist im Allgemeinen in einer Menge von 0,1 bis 40 Gew.-%, insbesondere 0,5 bis 30 Gew.-%, bezogen auf die Menge des fluorierten Öls, enthalten.

Die Schmierfettzusammensetzung umfasst weiterhin Bornitrid, insbesondere hexagonales Bornitrid. In einer Ausführungsform umfasst die Schmierfettzusammensetzung hexagonales α-Bornitrid. Gemäß einer weiteren Ausführungsform hat das Bornitrid eine BET-Oberfläche im Bereich von 10 bis 20 m²/g, bestimmt gemäß ISO 9277:2010. Gemäß einer weiteren Ausführungsform weist das Bornitrid eine mittlere Partikelgröße D50 von 1 bis 10 µm, insbesondere 2 bis 6 µm auf, bestimmt mittels Laserdiffraktometrie (Malvern Mastersizer 3000). Ein geeignetes Bornitrid ist beispielsweise unter dem Handelsnamen Boronid^{®} der Firma ESK Ceramics GmbH & Co. KG, Deutschland, erhältlich.

Die Schmierfettzusammensetzung umfasst weiterhin ein Bindemittel. Das Bindemittel hat im Allgemeinen eine mittlere Partikelgröße D50 im Bereich von 1 bis 10 µm, vorzugsweise 2 bis 8 µm, bestimmt mittels Laserdiffraktometrie.

Erfindungsgemäß ist das Bindemittel organisch modifizierter Bentonit oder ein Gemisch aus organisch modifiziertem Bentonit mit wenigstens einem weiteren Bindemittel, das ausgewählt ist unter Alkalimetallphosphaten, Aluminiumphosphaten, Alkalimetallsilikaten, Erdalkalimetallsilikaten, Aluminiumsilikaten, Erdalkalimetallcarbonaten, Siliciumdioxid, Titandioxid, Aluminiumoxid und Mischungen davon. Das weitere Bindemittel ist in einer Menge von 0,1 bis 50 Gew.-%, insbesondere 0,5 bis 40 Gew.-%, bezogen auf die Menge des organisch modifizierten Bentonits, enthalten.

Als Siliciumdioxid ist organisch modifizierte pyrogene Kieselsäure und als Titandioxid ist organisch modifiziertes pyrogenes Titandioxid bevorzugt. Modifizierte pyrogene Kieselsäure und modifiziertes pyrogenes Titandioxid sind Produkte, die mit einem Organosilan, insbesondere mit einem Alkylsilan oberflächenbehandelt wurden. Entsprechende Produkte, wie Aerosil R 912, Aerosil R 812, Aerosil R 805, Aerosil R 202, Aeroxide^{®} TiO₂ T 805, Aeroxide^{®} TiO₂ NKT 90, VP NKT 65 sind im Handel erhältlich, z.B. von der Evonik Industries AG, Deutschland oder Wacker Chemie AG, Deutschland.

Bentonit ist eine Mischung aus verschiedenen Tonmineralien mit dem wichtigsten Bestandteil Montmorillonit (60 % bis 80 %). Weitere Begleitmineralien sind Quarz, Glimmer, Feldspat, Pyrit oder auch Calcit. Der Ausdruck "Bentonit" umfasst alle natürlich vorkommenden Versionen sowie modifizierte Bentonite. Bentonit ist in Form verschiedener Handelsprodukte kommerziell erhältlich. Im Rahmen der vorliegenden Erfindung wird organisch modifizierter, insbesondere hydrophob modifizierter Bentonit eingesetzt, beispielsweise das Handelsprodukt BARAGEL® der Elementis Specialities Inc., USA.

Organisch hydrophob modifizierter Bentonit kann beispielsweise durch die Umsetzung von natürlichem oder aufgereinigtem Bentonit mit quartären Ammoniumverbindungen im Sinne einer Kationen-Austauschreaktion, bei der zum Beispiel Alkalikationen gegen quartäre Ammoniumverbindungen ausgetauscht werden, erfolgen. Für diese Umsetzung geeignete quartäre Ammoniumverbindungen sind beispielsweise diejenigen der allgemeinen Formel R¹R²R³R⁴N⁺ X⁻, wobei X für ein Äquivalent eines Anions steht, beispielsweise Sulfat, Hydrogensulfat, Alkylsulfat, Arylsulfat, Alkylsulfonat, Arylsulfonat, Halogenid, Phosphat, Carbonat, Alkylphosphat, Alkylcarbonat, Nitrat, Alkoxid, Hydroxid, Tetrafluoroborat oder Perchlorat, insbesondere Halogenid, steht, und R¹, R², R³ oder R⁴ gleich oder verschieden sein und für C₁-C₂₀-Alkyl stehen können. Beispielsweise können R¹ und R², gleich oder verschieden, für C₁-C₄-Alkyl und R₃ und R₄, gleich oder verschieden, für C₁₂-C₂₀-Alkyl stehen. Insbesondere können quartäre Ammoniumsalze verwendet werden, bei denen X für Halogenid, insbesondere Chlorid, steht, R¹ und R² für Methyl stehen und R₃ und R₄, gleich oder verschieden, für C₁₆-C₁₈-Alkyl stehen. Das Handelsprodukt BARAGEL© ist Bentonit, modifiziert mit Me₂N(C₁₆-C₁₈-Alkyl)₂Cl.

Wenn als Bindemittel Bentonit eingesetzt wird, umfasst die Schmierfettzusammensetzung in einer bevorzugten Ausführungsform zusätzlich Wasser in einer Menge von 0,01 bis 1 Gew.-%, insbesondere 0,05 bis 0,2 Gew.-%, bezogen auf die Gesamtmasse der Zusammensetzung. Wasser dient dabei als Aktivierungsmittel für Bentonit, insbesondere zur Aktivierung der dispergierenden und verdickenden Eigenschaften des Bentonits.

Gemäß einer weiteren Ausführungsform kann die erfindungsgemäße Schmierfettzusammensetzung mindestens ein Additiv enthalten, insbesondere ein Additiv, das auf dem Gebiet der Schmierfettzusammensetzungen üblich ist. Vorzugsweise ist das Additiv ausgewählt unter Antioxidantien, beispielweise funktionalisierte Perfluoropolyalkylether, wie in der EP 1 354 932 A1 und der US 5,550,277 beschrieben; Verschleißschutzadditiven, beispielweise funktionalisierte Perfluoropolyalkylether, wie in der WO 2016/020232 beschrieben; Korrosionsschutzmitteln, beispielsweise Natriumsebacat, funktionalisierte Perfluoropolyalkylether, wie in der US 5,550,277 beschrieben; Farbstoffen, beispielsweise Azofarbstoffen und Festschmierstoffen, beispielsweise Molybdändisulfid, Wolframdisulfid, Zinnsulfid.

In einer Ausführungsform ist die Schmierstoffzusammensetzung im Wesentlichen frei von PTFE.

In einer weiteren Ausführungsform ist die Schmierfettzusammensetzung im Wesentlichen frei von einer ionischen Flüssigkeit.

In einer weiteren Ausführungsform ist die Schmierfettzusammensetzung im Wesentlichen frei von Graphit.

"Im Wesentlichen frei" bedeutet, dass die Schmierfettzusammensetzung weniger als 0,5 Gew.-% PTFE, weniger als 0,5 Gew.-% ionische Flüssigkeit oder weniger als 0,5 Gew.-% Graphit, insbesondere jeweils 0 Gew.-% dieser Komponenten, bezogen auf die Gesamtmasse der Zusammensetzung, enthält.

Die Herstellung der erfindungsgemäßen Schmierfettzusammensetzung erfolgt im Allgemeinen durch Vermischen der Komponenten unter hoher Scherkraft, z.B. unter Verwendung eines Rotor-Stator-Mischers, gegebenenfalls gefolgt von einer Homogenisierung, z.B. unter Verwendung eines Walzenstuhls.

Überraschenderweise hat sich gezeigt, dass die erfindungsgemäßen Schmierfettzusammensetzungen im Vergleich zu bekannten Schmierfetten eine Reihe vorteilhafter Eigenschaften aufweisen:
- sehr gute Kompatibilität aller Komponenten,
- bessere Haftung auf Metalloberflächen
- längere Lebensdauer bei hoher Betriebstemperatur,
- geringere Auswaschbarkeit durch Wasser; dadurch ergibt sich die Möglichkeit der mehrfachen maschinellen Reinigung geschmierter Metallteile, beispielsweise von Auszugsschienen von Backöfen in Geschirrspülern, ohne Beeinträchtigung der Funktion der Metallteile
- keine Bildung von gegebenenfalls toxischen Zersetzungsprodukten beim Erhitzen über 100°C
- bessere Hochtemperatureigenschaften
- zusätzliche Schmierwirkung durch die Ölkomponente im Vergleich zu pulverförmigen Produkten.

Die erfindungsgemäßen Schmierfettzusammensetzungen sind zur Schmierung im Temperaturbereich von - 30 °C bis 700 °C, insbesondere + 20 bis 300 °C, geeignet. Sie lassen sich daher in vielen Bereichen einsetzen. So sind sie brauchbar für die Schmierung von Gleitführungen und Laufrädern in Ofensystemen oder Wälz- und Gleitlagern in Trocknern, Elektromotoren oder Ventilatoren, für die Schmierung von Werkzeugen, insbesondere Werkzeugen für den Kunststoffspritzguß, Maschinen und Anlagen, insbesondere für die Lebensmittel- und Futtermittelindustrie. Beispiele für Anwendungen sind die Schmierung von: Wälz- und Gleitlagern, Gleitführungen, Ventilen, Gelenken, Schiebern, Säulenführungen, Auswerfern und sonstigen Gleitflächen wie beispielsweise in Kreisförderanlagen, Lackierstraßen, Kalandern, Ofenwagen, Lüftern, Schaltern, Folienreckanlagen, Extraktionsanlagen, Textilmaschinen, Holz-Pressensystem, Pumpen, Trocknern, Motoren, Reifenformen, Baumaschinen, Elektro- und Automobiltechnik, Elastomer- und Kunststofftechnik sowie Anwendungen in der Wellpappenindustrie, Papierindustrie und Stahlindustrie und Maschinen und Anlagen, z.B. in der Lebensmittel- und Futtermittelindustrie.

Vorzugsweise wird die erfindungsgemäße Schmierfettzusammensetzung für die Schmierung von Gleitführungen und Laufrädern in Ofensystemen oder Wälz- und Gleitlagern in Trocknern, Elektromotoren oder Ventilatoren eingesetzt. Insbesondere bevorzugt ist die Verwendung der erfindungsgemäßen Schmierfettzusammensetzungen für die Schmierung von Ofenauszugsschienen.

Die Applikation der Schmierfettzusammensetzung erfolgt durch Auftragen auf die zu schmierenden Teile in einer zur Schmierung geeigneten Menge. Vorzugsweise wird die erfindungsgemäße Schmierfettzusammensetzung als Paste aufgetragen. Diese Applikationsform ermöglicht eine sehr exakte Auswahl und Beschichtung der Auftragsflächen. Die Schmierfettzusammensetzung kann auf einfache Weise appliziert werden, ohne dass die Schmierfettzusammensetzung z.B. an den Enden der Bahnen von Ofenauszugsschienen, herausfließen bzw. abtropfen kann.

Eine optionale Nachbehandlung nach dem Auftragen der Schmierfettzusammensetzung durch Gleitschleifen ermöglicht die bessere Verteilung und Haftung des Schmierfetts auf beispielsweise einem metallischen Untergrund.

Vorzugsweise ist die Schmierstoffzusammensetzung thixotrop, d.h. bei mechanischer Einwirkung erniedrigt sich die Viskosität und die ursprüngliche Viskosität nach dem Ende der Scherbeanspruchung stellt sich wieder ein. Dadurch können die Pasten relativ leicht auf der Oberfläche von zum Beispiel Ofenauszugsschienen bei Druckbelastung verteilt werden ohne abzutropfen.

Die nachfolgenden Beispiele erläutern die Erfindung ohne sie zu begrenzen.

Beispiel 1:

Zwei perfluorierte Polyetheröle (68 Gew.-% PFPE-Öl 1, 500 cSt bei 40 °C von DuPont, USA und 10 Gew.-% PFPE-ÖI 2, 1005 cSt bei 40 °C von DuPont, USA) wurden in einen Mischkessel gegeben und unter Rühren 15 min auf 100 °C erwärmt. Danach wurde BARAGEL® (14,9 Gew.-%, organisch hydrophob modifizierter Bentonit von Elementis Specialties Inc., USA) in den Mischkessel gegeben, die Heizung wurde ausgeschaltet und die resultierende Mischung fünf Minuten gerührt. Daraufhin wurde 0,1 Gew.-% Wasser zugegeben und die Mischung 30 min gerührt. Nach Abkühlen auf Raumtemperatur wurden Bornitrid (5 Gew.-% Boronid®, ESK Ceramics GmbH & Co. KG, Deutschland) und ein Korrosionsschutzmittel (2 Gew.-%, Irgacor®, BASF SE, Deutschland) in den Mischkessel gegeben und die resultierende Mischung wurde 30 min gerührt. Das resultierende Schmierfett wurde mit einem Walzenstuhl homogenisiert. Die Angaben in Gew.-% sind jeweils auf das Gesamtgewicht des Schmierfetts bezogen.

### Testprogramm und Ergebnisse

Die gemäß Beispiel 1 hergestellte Schmierfettzusammensetzung wurde zunächst einem VKA-Test (Vierkugel-Apparat, ASTM D1831/DIN 51350-4) unterzogen. Dabei wurde die VKA-Schweißkraft zu 4800 N und der VKA-Verschleiß zu 0,9 mm bei 150 kg/1 min Belastung bestimmt.

Für die gemäß Beispiel 1 hergestellte Schmierfettzusammensetzung wurde auch die thermische Stabilität bei 300 °C bestimmt. Als Maß für die thermische Stabilität wurde die Abdampfrate mit der Zeit herangezogen:

| | | | | |
|---|---|---|---|---|
| Stunden: | 0 | 24 | 72 | 140 |
| Abdampfrate [%]: | 0 | 14 | 26 | 41 |

Zudem wurde für die gemäß Beispiel 1 hergestellte Schmierfettzusammensetzung
- die Stahlkorrosion (Emcor) in destilliertem Wasser (ISO 11007): Grad 1/1
- die Grundölviskosität bei 40 °C (DIN 51562): 575 mm²/s und
- die NLGI-Konsistenzklasse (DIN 51818): NLGI 1
bestimmt.

### Auswaschbarkeitstests

Für die gemäß Beispiel 1 hergestellte Schmierfettzusammensetzung und drei Vergleichsproben (Vergleichsbeispiel 1, Vergleichsbeispiel 2, Vergleichsbeispiel 3) wurden Auswaschbarkeitstests durchgeführt. Dazu wurden die verschiedenen Proben auf Ofenauszugsschienen aufgebracht und folgendem Zyklus ausgesetzt: Die Ofenauszugsschienen wurden in einem Ofen 4 h einer Temperatur von 250°C ausgesetzt; danach wurden die Schienen aus dem Ofen genommen und 2h bei 70 °C mit einem handelsüblichen Geschirrspülmittel in einer Spülmaschine behandelt; nach dem Waschgang wurden die Schienen aus der Spülmaschine genommen und 1h bei 105°C getrocknet. (Es wurden für jede Probe 3 Zyklen durchgeführt; die Schienen befanden sich also insgesamt 12 h im Ofen und 6 h in der Spülmaschine). Zusammensetzung der Vergleichsbeispiele (Gew.-%, bezogen auf das Gesamtgewicht der Zusammensetzung):
Vergleichsbeispiel 1:
   74.75 % PFPE (perfluorierter Polyether; 500 mm²/s)
   25 % PTFE (Polytetrafluorethylen)
   0.25 % Korrosionsschutzmittel
Vergleichsbeispiel 2:
   81 % PFPE (500 mm²/s)
   10 % PFPE (1005 mm²/s)
   5 % PTFE
   2 % SiO2
   2 % Korrosionsschutzmittel
Vergleichsbeispiel 3:
   10 % PFPE (1005 mm²/s)
   83 % PFPE (500 mm²/s)
   5% Bornitrid
   1 % Graphite
   1 % WS₂ (Wolframsulfid)

Es wurden folgende Ergebnisse erhalten:

| | |
|---|---|
| Beispiel 1: | Gewichtsverlust nach dem dritten Waschgang: < 50 %; Schiene lässt sich gut bewegen. |
| Vergleichsbeispiel 1: | Gewichtsverlust nach dem dritten Waschgang: 75% |
| Vergleichsbeispiel 2: | Gewichtsverlust nach dem dritten Waschgang: 50% |
| Vergleichsbeispiel 3: | Gewichtsverlust nach dem dritten Waschgang: 60% |

Das PTFE enthaltende Vergleichsbeispiel 2 entwickelt giftige, dampfförmige Zersetzungsprodukte und ist deshalb trotz guter Auswaschergebnisse nicht für eine Anwendung in Backöfen geeignet.

### Dauerlaufprüfungen

Für die gemäß Beispiel 1 hergestellte Schmierfettzusammensetzung und zwei Vergleichsproben (Vergleichsbeispiele 4 und 5) wurden Dauerlaufprüfungen durchgeführt. Dazu wurden die verschiedenen Proben auf Ofenauszugsschienen aufgebracht und die Auszugsschienen auf Seitengitter montiert. Anschließend wurden die Gitter in einen Backofen eingebaut. Eine Prüflast wurde in der Mitte eines Backblechs im Ofen positioniert. Der Ein- und Auszug des beschwerten Backblechs wurde unter Verwendung eines Pneumatikzylinders durchgeführt. Die Schienen wurden einem Dauerlauftest mit 24000 Zyklen unterzogen. Nach jeweils 6000 Zyklen wurde Bewegungskraft und Absenkung der Schienen geprüft und ebenfalls nach jeweils 6000 Zyklen wurden die Schienen einem Spülmaschinenwaschgang unterzogen. Nach insgesamt 24000 Zyklen erfolgte die Demontage und Untersuchung der Schienen. Die Prüfung wurde mit folgenden Parametern und gemäß folgendem schematischem Ablauf durchgeführt:

| | |
|---|---|
| Prüfparameter: | Zyklen: 24000 |
| | Zuladung: 7,5kg |
| | Temperatur: 250°C |
| | Geschwindigkeit.: 10 Zyklen/min |
| | Ebene: Mittlere Ebene des Backofens |
| | Auszug: Begrenzung um 20 mm in beide Richtungen |
| Prüfablauf: | 1. Einbau der Schienen |
| | 2. Aufbringen der Prüflast in der Mitte des Backblechs |
| | 3. Dauerlauftest 24000 Zyklen |
| | 4. Ermittlung der Bewegungskraft und Absenkung jeweils nach 6000 Zyklen |
| | 5. Spülmaschinengang jeweils nach 6000 Zyklen |
| | 6. Demontage und Untersuchung der Schienen |
| | 7. Auswertung |

Zusammensetzung der Vergleichsbeispiele (Gew.-%, bezogen auf das Gesamtgewicht der Zusammensetzung):
Vergleichsbeispiel 4:
   wie Vergleichsbeispiel 2, siehe oben.
Vergleichsbeispiel 5:
   90,5 % PFPE (500 mm²/s)
   6 % Bornitrid
   3.25 % SiO₂
   0.25 % Korrosionsschutzmittel

Die folgenden Ergebnisse wurden erhalten:

| | |
|---|---|
| Beispiel 1: | Die Probe hat den Test bestanden (5 Waschgänge, gute Laufeigenschaften bis 18000 Zyklen, weiter bis 24000 Zyklen etwas schlechtere Laufeigenschaften). |
| Vergleichsbeispiel 4: | Die Probe hat den Test bestanden (5 Waschgänge, gute Laufeigenschaften bis 18000 Zyklen, weiter bis 24000 schlechtere Laufeigenschaften). Die Zusammensetzung entwickelt jedoch bei Temperaturen über 250°C giftige Zersetzungsprodukte. |
| Vergleichsbeispiel 5: | Die Probe hat den Test nicht bestanden (nach 12000 Zyklen ausgefallen, Kugeln wegen fehlender Fettung verklemmt). |

## Patentansprüche

1. Schmierfettzusammensetzung, umfassend
(a) 50 - 96 Gew.-% wenigstens eines fluorierten Öls mit einer Viskosität von 500 bis 1500 mm²/s bei 40°C, welches ausgewählt ist unter perfluorierten Polyalkyletherölen, perfluorierten Silikonölen und Mischungen davon;
(b) 0,9 ― 20 Gew.-% Bornitrid und
(c) 3 ― 25 Gew.-% wenigstens eines Bindemittels, wobei das Bindemittel organisch modifizierter Bentonit oder ein Gemisch aus organisch modifiziertem Bentonit mit wenigstens einem weiteren Bindemittel ist, das ausgewählt ist unter Alkalimetallphosphaten, Aluminiumphosphaten, Alkalimetallsilikaten, Erdalkalimetallsilikaten, Aluminiumsilikaten, Erdalkalimetallcarbonaten, Siliziumdioxid, Titandioxid, Aluminiumoxid und Mischungen davon, wobei das weitere Bindemittel in einer Menge von 0,1 bis 50 Gew.-%, bezogen auf die Menge des organisch modifizierten Bentonits enthalten ist.

2. Schmierfettzusammensetzung nach Anspruch 1, wobei das fluorierte Öl eine Viskosität von 500 bis 1100 mm²/s bei 40°C aufweist.

3. Schmierfettzusammensetzung nach einem der vorhergehenden Ansprüche, wobei das fluorierte Öl ausgewählt ist unter perfluorierten Polyalkyletherölen und Mischungen davon.

4. Schmierfettzusammensetzung nach einem der vorhergehenden Ansprüche, wobei das Bornitrid hexagonales Bornitrid, insbesondere hexagonales α-Bornitrid, ist.

5. Schmierfettzusammensetzung nach einem der vorhergehenden Ansprüche, die weniger als 0,5 Gew.-% Polytetrafluorethylen, bezogen auf die Gesamtmasse der Zusammensetzung, enthält.

6. Schmierfettzusammensetzung nach einem der vorhergehenden Ansprüche, die weniger als 0,5 Gew.-% einer ionischen Flüssigkeit, bezogen auf die Gesamtmasse der Zusammensetzung, enthält.

7. Schmierfettzusammensetzung nach einem der vorhergehenden Ansprüche, die weniger als 0,5 Gew.-% Graphit, bezogen auf die Gesamtmasse der Zusammensetzung, enthält.

8. Schmierfettzusammensetzung nach einem der vorhergehenden Ansprüche, die zusätzlich mindestens ein nicht-fluoriertes Öl umfasst.

9. Schmierfettzusammensetzung nach einem der vorhergehenden Ansprüche, zusätzlich umfassend 0,01 bis 1 Gew.-% Wasser, bezogen auf das Gesamtgewicht der Zusammensetzung.

10. Schmierfettzusammensetzung nach einem der vorhergehenden Ansprüche, zusätzlich umfassend mindestens ein Additiv, das vorzugsweise ausgewählt ist unter Antioxidantien, Mitteln zur Verbesserung des Viskositätsindex, Mitteln zur Senkung des Stockpunkts, Verschleißschutzadditiven, Korrosionsschutzmitteln, Rostschutzmitteln, Farbstoffen, und Festschmierstoffen.

11. Schmierfettzusammensetzung nach Anspruch 10, die 0,05 - 5 Gew.-% mindestens eines Additivs umfaßt.

12. Verwendung einer Schmierfettzusammensetzung nach einem der Ansprüche 1 bis 11 zur Schmierung im Temperaturbereich von - 30 °C bis 700 °C, insbesondere + 100 °C bis 310 °C.

13. Verwendung einer Schmierfettzusammensetzung nach einem der Ansprüche 1 bis 11 für die Schmierung von Gleitführungen und Laufrädern in Ofensystemen oder Wälz- und Gleitlagern in Trocknern, Elektromotoren oder Ventilatoren, für die Schmierung von Werkzeugen, insbesondere Werkzeugen für den Kunststoffspritzguß, Maschinen und Anlagen, insbesondere für die Lebensmittel- und Futtermittelindustrie.

14. Schmierverfahren, wobei man eine Schmierfettzusammensetzung nach einem der Ansprüche 1 bis 11 auf die zu schmierenden Teile aufträgt.

15. Schmierverfahren nach Anspruch 14 wobei man die Schmierfettzusammensetzung im Temperaturbereich von - 30 °C bis 700 °C, insbesondere + 100 °C bis 310 °C aufträgt.

16. Schmierverfahren nach Anspruch 14 oder 15 zur Schmierung von Gleitführungen und Laufrädern in Ofensystemen oder Wälz- und Gleitlagern in Trocknern, Elektromotoren oder Ventilatoren, zur Schmierung von Werkzeugen, insbesondere Werkzeugen für den Kunststoffspritzguß, Maschinen und Anlagen, insbesondere für die Lebensmittel- und Futtermittelindustrie.

## Claims

1. Grease composition, comprising
(a) 50-96% by weight of at least one fluorous oil with a viscosity of from 500 to 1500 mm²/s at 40°C, which is selected from perfluorous polyalkyl ether oils, perflurous silicone oils and mixtures thereof;
(b) 0.9-20% by weight of boron nitride and
(c) 3-25% by weight of at least one binder, wherein the binder is organically modified bentonite or a mixture of organically modified bentonite with at least one further binder, which is selected from alkali metal phosphates, aluminium phosphates, alkali metal silicates, earth alkali metal silicates, aluminium silicates, earth alkali metal carbonates, silicon dioxide, titanium dioxide, aluminium oxide and mixtures thereof, wherein the further binder is contained in an amount of 0.1 to 50% by weight based on the amount of organically modified bentonite.

2. Grease composition according to claim 1, wherein the fluorous oil has a viscosity of 500 to 1100 mm²/s at 40°C.

3. Grease composition according to one of the preceding claims, wherein the fluorous oil is selected from perfluorous polyaklyl ether oils and mixtures thereof.

4. Grease composition according to one of the preceding claims, wherein the boron nitride is hexagonal boron nitride, in particular hexagonal α-boron nitride.

5. Grease composition according to one of the preceding claims, which contains less than 0.5% by weight of polytetrafluoroethylene, based on the total mass of the composition.

6. Grease composition according to one of the preceding claims, which contains less than 0.5% by weight of an ionic liquid, based on the total mass of the composition.

7. Grease composition according to one of the preceding claims, which contains less than 0.5% by weight of graphite, based on the total mass of the composition.

8. Grease composition according to one of the preceding claims, which additionally comprises at least one non-fluorous oil.

9. Grease composition according to one of the preceding claims, additionally comprising 0.01 to 1% by weight of water, based on the total weight of the composition.

10. Grease composition according to one of the preceding claims, additionally comprising at least one additive, which is preferably selected from antioxidants, means for improving the viscosity index, means for reducing the setting point, wear protection additives, corrosion protection means, antirust protection means, colourants and solid lubricants.

11. Grease composition according to claim 10, which comprises 0.05-5% by weight of at least one additive.

12. Use of a grease composition according to one of claims 1 to 11 for lubricating in the temperature range of from -30°C to 700°C, in particular +100°C to 310°C.

13. Use of a grease composition according to one of claims 1 to 11 for the lubrication of slide guides and rotors in furnace systems or roller and slide bearings in dryers, electric engines or ventilators, for the lubrication of tools, in particular tools for plastic injection moulding, machines and equipment, in particular for the grocery and animal feed industry.

14. Lubricating method, wherein a grease composition according to one of claims 1 to 11 is applied to the parts to be lubricated.

15. Lubricating method according to claim 14, wherein the grease composition is applied in a temperature range of from -30°C to 700°C, in particular +100°C to 310°C.

16. Lubricating method according to claim 14 or 15 for lubricating slide guides and rotors in furnace systems or roller and slide bearings in dryers, electric engines or ventilators, for the lubrication of tools, in particular tools for plastic injection moulding, machines and equipment, in particular for the grocery and animal feed industry.

## Revendications

1. Composition lubrifiante, comprenant
(a) 50 à 96 % en poids d'au moins une huile fluorée d'une viscosité de 500 à 1500 mm²/s à 40 °C choisie parmi des huiles de polyalkyléther perfluorées, des huiles de silicone perfluorées et des mélanges de celles-ci,
(b) 0,9 à 20 % en poids de nitrure de bore, et
(c) 3 à 25 % en poids d'au moins un liant, ledit liant étant de la bentonite à modification organique ou un mélange de bentonite à modification organique et d'au moins un autre liant choisi parmi les phosphates de métaux alcalins, les phosphates d'aluminium, les silicates de métaux alcalins, les silicates de métaux alcalino-terreux, les silicates d'aluminium, les carbonates de métaux alcalino-terreux, le dioxyde de silicium, le dioxyde de titane, l'oxyde d'aluminium et des mélanges de ceux-ci, l'autre liant étant présent dans une quantité de 0,1 à 50 % en poids, par rapport à la quantité de bentonite à modification organique.

2. Composition lubrifiante selon la revendication 1, dans laquelle l'huile fluorée présente une viscosité de 500 à 1100 mm²/s à 40 °C.

3. Composition lubrifiante selon l'une des revendications précédentes, dans laquelle l'huile fluorée est choisie parmi les huiles de polyalkyléther perfluorées et des mélanges de celles-ci.

4. Composition lubrifiante selon l'une des revendications précédentes, dans laquelle le nitrure de bore est un nitrure de bore hexagonal, notamment un nitrure de bore α hexagonal.

5. Composition lubrifiante selon l'une des revendications précédentes, contenant moins de 0,5 % en poids de polytétrafluoroéthylène, par rapport à la masse totale de la composition.

6. Composition lubrifiante selon l'une des revendications précédentes, contenant moins de 0,5 % en poids d'un liquide ionique, par rapport à la masse totale de la composition.

7. Composition lubrifiante selon l'une des revendications précédentes, contenant moins de 0,5 % en poids de graphite, par rapport à la masse totale de la composition.

8. Composition lubrifiante selon l'une des revendications précédentes, comprenant en outre au moins une huile non fluorée.

9. Composition lubrifiante selon l'une des revendications précédentes, comprenant en outre 0,01 à 1 % en poids d'eau, par rapport au poids total de la composition.

10. Composition lubrifiante selon l'une des revendications précédentes, comprenant en outre au moins un additif, choisi de préférence parmi les antioxydants, les agents d'amélioration de l'indice de viscosité, les agents d'abaissement du point d'écoulement, les additifs anti-usure, les agents anti-corrosion, les agents anti-rouille, les colorants et les lubrifiants solides.

11. Composition lubrifiante selon la revendication 10, comprenant 0,05 à 5 % en poids d'au moins un additif.

12. Utilisation d'une composition lubrifiante selon l'une des revendications 1 à 11 pour une lubrification dans une plage de température de -30 °C à 700 °C, notamment de +100 °C à 310 °C.

13. Utilisation d'une composition lubrifiante selon l'une des revendications 1 à 11 pour la lubrification de coulisses et roues porteuses dans des systèmes de four ou de paliers à rouleaux et paliers lisses dans des séchoirs, moteurs électriques ou ventilateurs, pour la lubrification d'outils, notamment d'outils pour le moulage de plastique par injection, de machines et d'installation, notamment pour les secteurs de l'alimentation humaine et animale.

14. Procédé de lubrification, dans lequel on applique une composition lubrifiante selon l'une des revendications 1 à 11 sur les pièces à lubrifier.

15. Procédé de lubrification selon la revendication 14, dans lequel on applique la composition lubrifiante dans une plage de température de -30 °C à 700 °C, notamment de +100 °C à 310 °C.

16. Procédé de lubrification selon la revendication 14 ou 15 pour la lubrification de coulisses et roues porteuses dans des systèmes de four ou de paliers à rouleaux et paliers lisses dans des séchoirs, moteurs électriques ou ventilateurs, pour la lubrification d'outils, notamment d'outils pour le moulage de plastique par injection, de machines et d'installation, notamment pour les secteurs de l'alimentation humaine et animale.
